# EUROPÄISCHE PATENTSCHRIFT

(11) **EP 0 716 185 B1**
(45) Veröffentlichungstag und Bekanntmachung des Hinweises auf die Patenterteilung: **28.02.2001**
(21) Anmeldenummer: 95118492.8
(22) Anmeldetag: 24.11.1995
(51) Int. Cl.: E01B 7/12

(54) **Verfahren zur Herstellung einer Herzstückspitze sowie Herzstückspitze**
Method of producing a frog point as well as frog point
Procédé pour la réalisation d'une pointe du coeur ainsi qu'une pointe du coeur

(30) Priorität: 29.11.1994 DE 4442415
(43) Veröffentlichungstag der Anmeldung: 12.06.1996
(73) Patentinhaber: BWG Butzbacher Weichenbau Gesellschaft mbH & Co. KG, D-35510 Butzbach (DE)
(72) Erfinder: Ratz, Gerhard, D-35428 Langgöns-Oberkleen (DE); Schmedders, Stefan, Dipl.-Ing., D-35510 Butzbach (DE)
(74) Vertreter: Stoffregen, Hans-Herbert, Dr. Dipl.-Phys.

(56) Entgegenhaltungen:
- BE-A- 702 087
- DE-B- 1 284 439
- DE-B- 1 534 054
- DE-B- 2 706 697
- DE-U- 1 889 837

## Beschreibung

Die Erfindung bezieht sich auf ein Verfahren zum Herstellen einer Herzstückspitze mit Spitzenabschnitt wie Blockspitze und angeschweißten Anschlußschienenabschnitten, wobei der Spitzenabschnitt und die Anschlußschienenabschnitte aus unterschiedlichen Stahlsorten bestehen, und wobei der Spitzenabschnitt und die Anschlußschienenabschnitte nach ihrem Verschweißen einer gemeinsamen Wärmebehandlung unterzogen werden.

Ferner bezieht sich die Erfindung auf eine Herzstückspitze mit Spitzenabschnitt wie Blockspitze und angeschweißten Anschlußschienenabschnitten, wobei der Spitzenabschnitt und die Anschlußschienenabschnitte aus unterschiedlichen Stahlsorten bestehen, und wobei der Spitzenabschnitt und die Anschlußschienenabschnitte nach ihrem Verschweißen einer gemeinsamen Wärmebehandlung unterzogen sind.

Herzstücke ergeben sich bei Weichen oder Kreuzungen durch Überschneidungen der Schienenstränge. Die im Bereich der Schienenlücken vorhandenen Herzstückspitzen sind dabei einem hohen Verschleiß ausgesetzt, so daß dieser Bereich aus festen Materialien wie Sonderstahl oder Mangan ausgebildet wird. Die sich an den Spitzenabschnitt anschließenden Anschlußschienen, die aus üblichem Schienenmaterial bestehen, können stumpf angeschweißt werden, sofern die unterschiedlichen Materialien dies zulassen.

Vor dem Verschweißen werden die einzelnen Teile vergütet. Aufgrund der unterschiedlichen Materialien bilden sich jedoch in dem Bereich der Schweißflächen undefinierte Wärmeübergangszonen aus, die in den Bereichen zu nicht eindeutig definierten bzw. gewünschten Materialeigenschaften wie Zugfestigkeit, Biegewechselfestigkeit, Streckgrenze oder Rißzähigkeit führen.

Aus der DE-AS 1 284 439 ist ein Herzstück mit blockartiger Herzstückspitze bekannt, bei dem für das Spitzenteil ein Stahl der Analyse 0,55 % C, 0,32 % Si, 1,5 % Mn, 0,34 % Mo, 0,1 % V und für das Anschlußstück ein Stahl der Analyse 0,55 % C, 0,32 % Si, 1,5 % Mn zur Verwendung kommt und die gesamte Herzstückspitze nach dem Verschweißen von Spitzenteil und Anschlußstück einschließlich des Schweißstoßes ölvergütet ist.

Eine gemeinsame Vergütung von Herzstückabschnitten ist auch der BE 702 087 zu entnehmen.

Der vorliegenden Erfindung liegt das Problem zugrunde, ein Verfahren zur Herstellung einer Herzstückspitze und eine solche selbst derart weiterzubilden, daß nach dem Verschweißen definierte Materialeigenschaften sichergestellt sind, ohne daß herstellungstechnisch aufwendige Maßnahmen erforderlich sind.

Erfindungsgemäß wird das Problem durch ein Verfahren der eingangs genannten Art dadurch gelöst, daß die Wärmebehandlung der Anschlußschienenabschnitte und des Spitzenabschnitts als Einheit derart erfolgt, daß der Spitzenabschnitt martensitisches und die Anschlußschienenabschnitte perlitisches Gefüge aufweisen.

Eine Herzstückspitze der zuvor beschriebenen Art zeichnet sich dadurch aus, daß die Herzstückspitze und die Anschlußschienenabschnitte als Einheit vergütet worden sind, wobei der Spitzenabschnitt martensitisches Gefüge und die Anschlußschienenabschnitte perlitisches Gefüge aufweisen und in ihren aufeinanderliegenden Schweißflächen bündig ineinander übergehen. Dabei ist insbesondere vorgesehen, daß der Spitzenabschnitt in Form einer Blockspitze anschweißseitig zur geometrischen Anpassung an die Schweißflächen der Anschlußschienenabschnitte ausgearbeitet ist.

Dadurch, daß der Spitzenbereich und die Anschlußschienenabschnitte im Bereich ihrer aneinanderliegenden Schweißflächen bündig ineinander übergehen, ergibt sich der Vorteil, daß auf einfache Weise ein Stumpfschweißen möglich ist. Dabei ist insbesondere die Ausarbeitung des Spitzenbereichs zur geometrischen Anpassung an die Schweißflächen der Anschlußschienenabschnitte von Vorteil.

Insbesondere ist das Material der Anschlußschienenabschnitte ein Stahl einer Analyse mit zumindest 0,73 bis 0,79 Gewichtsprozent C, 0,86 - 0,00 Gewichtsprozent Mn, 0,21 bis 0,32 Gewichtsprozent Si, 0,07 bis 0,025 Gewichtsprozent P, 0,008 bis 0,022 Gewichtsprozent S, 0,02 bis 0,14 Gewichtsprozent Cr und 0,000 Gewichtsprozent Nb sowie üblichen erschmelzungsbedingten Verunreinigungen.

Bei dem Material des Spitzenabschnittes handelt es sich vorzugsweise um einen vakuumbehandelten Stahl mit zumindest 0,53 bis 0,62 Gewichtsprozent C, 0,15 bis 0,25 Gewichtsprozent Si, 0,65 bis 1,1 Gewichtsprozent Mn, 0,8 bis 1,3 Gewichtsprozent Cr, 0,05 bis 0,11 Gewichtsprozent Mo, 0,05 bis 0,11 Gewichtsprozent V, ≤ 0,02 Gewichtsprozent P, wahlweise bis 0,025 Gewichtsprozent Al, wahlweise 0,5 Gewichtsprozent Nb, Resteisen sowie üblichen erschmelzungsbedingten Verunreinigungen, wobei das Verhältnis von Mn zu Cr in etwa 0,80 ≤ Mn : Cr ≤ 0,85 und das Verhältnis von Mo zu V in etwa 1 beträgt.

Weitere Einzelheiten und Vorteile der Erfindung ergeben sich nicht nur aus den Ansprüchen, den diesen zu entnehmenden Merkmalen - für sich und/oder in Kombination -, sondern auch aus der nachfolgenden Beschreibung eines der Zeichnung zu entnehmenden bevorzugten Ausführungsbeispiels.

Es zeigen:
- Fig. 1: eine Draufsicht auf eine Herzstückspitze,
- Fig. 2: eine Seitenansicht der Herzstückspitze nach Fig. 1 im Ausschnitt,
- Fig. 3: eine vergrößerte Darstellung eines Ausschnitts der Herzstückspitze nach Fig. 1,
- Fig. 4: ein Schnitt entlang der Linie AA in Fig. 1 und
- Fig. 5: ein Schnitt entlang der Linie BB in Fig. 1.

In Fig. 1 ist eine Draufsicht einer Herzstückspitze (10) dargestellt, die sich aus einem vorderen Spitzenabschnitt in Form einer Blockspitze (12) und mit diesem stumpf verschweißten Anschlußschienenabschnitten (14) und (16) zusammensetzt. Dabei ist die Blockspitze 12 mit den Anschlußschienenabschnitten (14) und (16) entlang der Linie BB abbrennstumpf verschweißt.

Erfindungsgemäß besteht die Blockspitze (12) aus einem Sonderstahl, bei dem es sich um einen vakuumbehandelten Stahl mit 0,53 bis 0,62 Gew.% C, 0,15 bis 0,25 Gew.% Si, 0,65 bis 1,1 Gew.% Mn, 0,8 bis 1,3 Gew.% Cr, 0,05 bis 0,11 Gew.% Mo, 0,05 bis 0,11 Gew.% V ≤ 0,02 Gew.% P, wahlweise bis 0,025 Gew.% Al, wahlweise 0,5 Gew.% Nb, Resteisen sowie übliche erschmelzungsbedingte Verunreinigungen handelt, wobei das Verhältnis von Mn zu Cr in etwa 0,80 ≤ Mn : Cr ≤ 0,85 beträgt und das Verhältnis von Mo zu V in etwa 1 beträgt.

Demgegenüber bestehen die Anschlußschienen (14) und (16) aus einem Stahl, der für Regelwie Vignolschienen benutzt werden kann und eine Analyse mit zumindest 0,73 bis 0,79 Gew.% C, 0,86 bis 0,99 Gew.% Mn, 0,21 bis 0,32 Gew.% Si, 0,07 bis 0,025 Gew.% P, 0,008 bis 0,022 Gew.% S, 0,02 bis 0,14 Gew.% Cr und 0,000 Gew.% Nb sowie übliche erschmelzungsbedingte Verunreinigungen besitzt.

Um die den Anfahrbereich der Herzstückspitze (10) bildende Blockspitze (12) verschleißfest auszubilden, weist diese ein martensitisches Gefüge auf, wohingegen die Anschlußschienenabschnitte (14), (16) ein perlitisches Gefüge besitzen.

Damit verhindert wird, daß aufgrund des Stumpfschweißens undefinierte Wärmeübergangszonen sowohl in der Blockspitze (12) als auch in den Anschlußschienenabschnitten (14) und (16) auftreten, die zu Gefügestörungen führen können, ist erfindungsgemäß vorgesehen, daß die Blockspitze (12) mit dem Anschlußschienenabschnitt (14) und (16) erst stumpf verschweißt und sodann die so gebildete Einheit an sich vergütet wird.

Um ein einfaches Verschweißen zwischen der Blockspitze (12) und den Anschlußschienenabschnitten (14) und (16) zu ermöglichen, weisen die aneinanderliegenden Schweißflächen gleiche Geometrien auf, wie die Fig. 4 und 5 verdeutlichen sollen. So weist die Blockspitze (12) in ihrer den Schienenabschnitten (14), (16) zugewandten Stirnfläche (18) eine Geometrie auf, die der Fläche der zugewandten Stoßflächen (20) und (22) der Anschlußschienenabschnitte (14) und (16) entspricht.

Um eine entsprechende Geometrie der Stirnfläche (18) zu erzielen, ist die Blockspitze (12) einerseits im Mittelbereich (Bezugszeichen (26)) und andererseits im Flankenbereich (Bezugszeichen (28)) und (30) ausgearbeitet.

Die Tiefe der im mittleren Abschnitt einem Oval entsprechenden Ausarbeitung (26) in Richtung der Längsachse (24) der Blockspitze (12) beläuft sich in etwa auf ein Drittel bis zwei Drittel, vorzugsweise in etwa der Hälfte der Breite der Blockspitze (12) im Bereich ihrer Stirnfläche (18). Die seitlichen Ausarbeitungen (28) und (30) erstrecken sich in etwa über eine Länge der Blockspitze (12), die in etwa der Breite der Blockspitze (12) in ihrer Stirnfläche (18) entspricht.

## Patentansprüche

1. Verfahren zum Herstellen einer Herzstückspitze (10) mit Spitzenabschnitt wie Blockspitze (12) und angeschweißten Anschlußschienenabschnitten (14, 16), wobei der Spitzenabschnitt und die Anschlußschienenabschnitte aus unterschiedlichen Stahlsorten bestehen, und wobei der Spitzenabschnitt und die Anschlußschienenabschnitte nach ihrem Verschweißen einer gemeinsamen Wärmebehandlung unterzogen werden,
**dadurch gekennzeichnet,**
daß die Wärmebehandlung der Anschlußschienenabschnitte (14, 16) und des Spitzenabschnitts als Einheit derart erfolgt, daß der Spitzenabschnitt martensitisches und die Anschlußschienenabschnitte perlitisches Gefüge aufweisen.

2. Herzstückspitze (10) mit Spitzenabschnitt wie Blockspitze (12) und angeschweißten Anschlußschienenabschnitten (14, 16), wobei der Spitzenabschnitt und die Anschlußschienenabschnitte aus unterschiedlichen Stahlsorten bestehen, und wobei der Spitzenabschnitt und die Anschlußschienenabschnitte nach ihrem Verschweißen einer gemeinsamen Wärmebehandlung unterzogen sind,
**dadurch gekennzeichnet,** daß die Herzstückspitze (10) und die Anschlußschienenabschnitte als Einheit vergütet worden sind, wobei der Spitzenabschnitt (12) martensitisches Gefüge und die Anschlußschienenabschnitte (14) perlitisches Gefüge aufweisen und in ihren aufeinanderliegenden Schweißflächen bündig ineinander übergehen.

3. Herzstückspitze nach zumindest einem der vorhergehenden Ansprüche,
**dadurch gekennzeichnet,**
daß der Spitzenabschnitt (12) in Form einer Blockspitze anschlußschienenseitig zur geometrischen Anpassung an die Schweißflächen der Anschlußschienenabschnitte (14, 16) ausgearbeitet ist.

4. Herzstückspitze nach einem der vorhergehenden Ansprüche,
**dadurch gekennzeichnet,**
daß der Spitzenabschnitt (12) ein Sonderstahl und die Anschlußschienenabschnitte (14, 16) ein Schienenstahl sind.

5. Herzstückspitze nach zumindest Anspruch 4,
**dadurch gekennzeichnet,**
daß der Schienenstahl eine Analyse mit zumindest 0,73 bis 0,79 Gew.% C, 0,86 bis 0,99 Gew.% Mn, 0,21 bis 0,32 Gew.% Si, 0,07 bis 0,025 Gew.% P, 0,008 bis 0,022 Gew.% S, 0,02 bis 0,14 Gew.% Cr und 0,000 Gew.% Nb sowie üblichen erschmelzungsbedingten Verunreinigungen besitzt.

6. Herzstückspitze nach zumindest Anspruch 4,
**dadurch gekennzeichnet,**
daß der Sonderstahl ein vakuumbehandelter Stahl mit 0,53 bis 0,62 Gew.% C, 0,15 bis 0,25 Gew.% Si, 0,65 bis 1,1 Gew.% Mn, 0,8 bis 1,3 Gew.% Cr, 0,05 bis 0.11 Gew.% Mo, 0,05 bis 0,11 Gew.% V ≤ 0,02 Gew.% P, wahlweise bis 0,025 Gew.% Al, wahlweise 0,5 Gew.% Nb, Resteisen sowie üblichen erschmelzungsbedingten Verunreinigungen ist, wobei das Verhältnis von Mn zu Cr in etwa 0,80 ≤ Mn : Cr ≤ 0,85 beträgt und das Verhältnis von Mo zu V in etwa 1 beträgt.

## Claims

1. A process for producing a frog point (10) with a point section such as a block point (12) and with welded-on connecting-rail sections (14, 16), the point section and the connecting-rail sections consisting of different grades of steel and the point section and the connecting-rail sections being subjected to a joint heat treatment after being welded,
characterised in that
the heat treatment of the connecting-rail sections (14, 16) and of the point section as a unit is effected in such a manner that the point section exhibits martensitic structure and the connecting-rail sections exhibit pearlitic structure.

2. A frog point (10) with a point section such as a block point (12) and with welded-on connecting-rail sections (14, 16), the point section and the connecting-rail sections consisting of different grades of steel and the point section and the connecting-rail sections being subjected to a joint heat treatment after being welded,
characterised in that
the frog point (10) and the connecting-rail sections have been heat-treated as a unit, whereby the point section (12) exhibits martensitic structure and the connecting-rail sections (14) exhibit pearlitic structure and said sections merge with one another in flush manner in their superimposed weld contact areas.

3. Frog point according to at least one of the preceding claims,
characterised in that
on the connecting-rail side the point section (12) is worked in the form of a block point for the purpose of geometrical adaptation to the weld contact areas of the connecting-rail sections (14, 16).

4. Frog point according to one of the preceding claims,
characterised in that
the point section (12) is a special steel and the connecting-rail sections (14, 16) are a rail steel.

5. Frog point according to at least Claim 4,
characterised in that
the rail steel possesses an analysis comprising at least 0.73 to 0.79 wt.% C, 0.86 to 0.99 wt.% Mn, 0.21 to 0.32 wt.% Si, 0.07 to 0.025 wt.% P, 0.008 to 0.022 wt.% S, 0.02 to 0.14 wt.% Cr and 0.000 wt.% Nb as well as customary impurities due to smelting.

6. Frog point according to at least Claim 4,
characterised in that
the special steel is a vacuum-treated steel with 0.53 to 0.62 wt.% C, 0.15 to 0.25 wt.% Si, 0.65 to 1.1 wt.% Mn, 0.8 to 1.3 wt.% Cr, 0.05 to 0.11 wt.% Mo, 0.05 to 0.11 wt.% V, ≤ 0.02 wt.% P, optionally up to 0.025 wt.% Al, optionally 0.5 wt.% Nb, the remainder iron as well as customary impurities due to smelting, the ratio of Mn to Cr amounting to approximately 0.80 ≤ Mn:Cr ≤ 0.85 and the ratio of Mo to V amounting to approximately 1.

## Revendications

1. Procédé de fabrication d'une pointe de coeur (10) comportant une partie en pointe telle qu'un bloc en pointe (12), auquel sont soudés des segments de rail de raccordement (14, 16), la partie en pointe et les segments de rail de raccordement étant faits de nuances d'acier différentes et étant, après soudage, soumis à un traitement thermique commun,
caractérisé en ce que
le traitement thermique de l'ensemble constitué par les segments de rail de raccordement (14, 16) et la partie en pointe, s'effectue de manière que la partie en pointe présente une texture martensitique et que les segments de rail de raccordement ont une structure perlitique.

2. Pointe de coeur (10) faite d'une partie en pointe telle qu'un bloc en pointe (12), auquel sont soudés des segments de rail de raccordement (14, 16), la partie en pointe et les segments de rail de raccordement étant faits de nuances d'acier différentes et étant, après soudage, soumis à un traitement thermique commun,
caractérisée en ce que
la pointe de coeur (10) et les segments de rail de raccordement ont été traités comme pièce unique, la partie en pointe (12) ayant une structure martensitique et les segments de rail de raccordement (14) ayant une structure perlitique, qui s'interpénètrent l'une dans l'autre à la liaison de leurs surfaces de soudure en contact.

3. Pointe de coeur selon au moins une des revendications précédentes,
caractérisée en ce que
la partie en pointe (12) en forme de bloc est usinée du côté de son raccordement pour s'adapter géométriquement aux surfaces de soudure des segments de rail de raccordement (14, 16).

4. Pointe de coeur selon l'une quelconque des revendications précédentes,
caractérisée en ce que
la partie en pointe (12) est en acier spécial tandis que les segments de rail de raccordement (14, 16) sont en acier de rail.

5. Pointe de coeur selon la revendication 4,
caractérisée en ce que
l'acier de rail, à l'analyse, présente des teneurs pondérales de 0,73 à 0,79 % de C, de 0,86 à 0,99 % de Mn, de 0,21 à 0,32 % de Si, de 0,07 à 0,025 % de P, de 0,008 à 0,022 % de S, de 0,02 à 0,14 % de Cr, et de 0,000 % de Nb, ainsi que des impuretés usuelles résultant de la fusion.

6. Pointe de coeur selon au moins la revendication 4,
caractérisée en ce que
l'acier spécial est un acier traité sous vide qui présente des teneurs pondérales de 0,53 à 0,62 % de C, de 0,15 à 0,25 % de Si, de 0,65 à 1,1 % de Mn, de 0,8 à 1,3 % de Cr, de 0,05 à 0,11 % de Mo, de 0,05 à 0,11 % de V, ≤ 0,02 % de P, au choix jusqu'à 0,025 % d'Al, de 0,5 % de Nb, du fer résiduel ainsi que des impuretés usuelles résultant de la fusion, le rapport du Mn au Cr étant de 0,80 ≤ Mn : Cr ≤ 0,85 tandis que le rapport du Mo au V est de 1 environ.
